# DEMANDE DE BREVET EUROPEEN

(11) **EP 4 764 059 A1**
(43) Date de publication de la demande: **24.06.2026**
(21) Numéro de dépôt: 25225065.9
(22) Date de dépôt: 18.12.2025
(51) Int. Cl.: D21C 5/00, D21D 1/00, D21H 11/12, D21H 17/01, D21H 27/10

(54) **PÂTE À PAPIER COMPRENANT UN SOUS-PRODUIT FIBREUX**

(30) Priorité: 20.12.2024 FR 2414901
(71) Demandeur: Papeteries du Leman, 74500 Amphion-les-Bains (FR)
(72) Inventeur: MOREAU, Guillaume, 74200 THONON-LES-BAINS (FR); BOURDON, Aurélie, 74500 PUBLIER (FR); BOCHATON, Philippe, 74500 LARRINGES (FR); BLANC, Julien, 74200 THONON-LES-BAINS (FR)
(74) Mandataire: Regimbeau

(57) **Abrégé**

Procédé de préparation d'une pâte à papier, comprenant les étapes suivantes :
- mélange (E10) d'un pourcentage massique d'un sous-produit fibreux (10) avec un pourcentage massique complémentaire de pâte cellulosique (20), dans lequel le sous-produit fibreux (10) comprend l'une au moins parmi une pellicule de café issue d'une torréfaction de grains de café, la pellicule de café comprenant un pourcentage massique de composés hydrosolubles supérieur à 15% et une teneur massique en eau inférieure à 20%, et une poussière textile présentant une longueur inférieure à 5 mm ; et
- raffinage (E20) du mélange pour obtenir la pâte à papier.

## Description

### DOMAINE TECHNIQUE

Le présent exposé concerne le domaine technique général des procédés de préparation de pâtes à papier et de papier, et celui des pâtes à papier et des papiers, notamment des papiers d'emballage.

### ETAT DE LA TECHNIQUE

Des procédés de fabrication de papier permettent de transformer des matières premières fibreuses, telles que des fibres de bois, en pâte à papier. La pâte à papier est ensuite utilisée pour produire du papier, par exemple du papier pour des emballages.

Des procédés classiques consistent à fabriquer la pâte à papier principalement à partir de fibres de bois. Ces procédés peuvent être divisés en méthodes mécaniques, chimiques, ou thermomécaniques. Chaque méthode a pour but de séparer les fibres de cellulose des composants tels que la lignine et les hemicelluloses, tout en préservant l'intégrité et la longueur des fibres pour garantir la qualité du papier final. Toutefois, ces procédés ont un fort impact environnemental du fait de l'abattage des arbres pour obtenir les fibres de bois et des produits chimiques utilisés dans le procédé de fabrication du papier correspondant.

En vue de réduire l'impact environnemental de la fabrication du papier, des papiers peuvent incorporer par exemple des sous-produits correspondant à des déchets industriels, par exemple des pellicules de café générées lors de la torréfaction de grains de café. Le document EP 3 440 260 B1 décrit un procédé de fabrication d'un papier à partir d'une pellicule de café dont la partie soluble a été préalablement extraite, la pellicule de café étant raffinée après l'extraction de sa partie soluble puis mélangée avec des fibres de bois. Le document US 7 927 460 B1 décrit un procédé de fabrication d'un papier à partir d'une pellicule de café qui a été préalablement broyée en présence d'eau, la pellicule de café étant ensuite mélangée avec une suspension aqueuse de fibres de pâte à papier traditionnelles. Toutefois, ces procédés sont coûteux en énergie du fait du traitement séparé des pellicules de café et de la pâte à papier avec laquelle elle est mélangée, et sont en outre relativement complexes du fait du traitement de la pellicule de café avant son mélange avec la fibre de pâte à papier.

D'autres papiers existent qui incorporent des sous-produits textiles tels que des chutes textiles ou des fibres textiles. Toutefois, ces papiers présentent des grammages supérieurs à 150 g/m², du fait des dimensions conséquentes des fibres textiles. En outre, les fibres textiles nécessitent elles aussi un traitement préalable à leur utilisation pour fabriquer le papier et leur raffinage est très consommateur en énergie, du fait des dimensions conséquentes des fibres textiles.

### EXPOSE GENERAL

Un but de la présente demande est de remédier aux inconvénients précités, en proposant un procédé de préparation de pâte à papier présentant un impact environnemental réduit et un coût réduit.

Un autre but de la présente demande est de remédier aux inconvénients précités, en proposant une pâte à papier, un papier d'emballage ou un emballage, présentant un impact environnemental réduit et un coût réduit.

Selon un premier aspect, la présente demande concerne un procédé de préparation d'une pâte à papier, comprenant les étapes suivantes :
- mélange d'un pourcentage massique d'un sous-produit fibreux avec un pourcentage massique complémentaire d'une pâte cellulosique, dans lequel le sous-produit fibreux comprend l'une au moins parmi une pellicule de café issue d'une torréfaction de grains de café, la pellicule de café comprenant un pourcentage massique de composés hydrosolubles supérieur à 15% et une teneur massique en eau inférieure à 20%, et une poussière textile présentant une longueur inférieure à 5 mm ; et
- raffinage du mélange pour obtenir la pâte à papier.

La pâte cellulosique peut être issue d'une cuisson d'au moins l'une des fibres suivantes : une fibre de bois, une fibre de plante annuelle.

La fibre de bois peut inclure au moins l'une des fibres suivantes : une fibre de résineux, une fibre de feuillus. La fibre de plante annuelle peut inclure au moins l'une des fibres suivantes : une fibre de lin, une fibre de chanvre, une fibre de jute, une fibre de riz, une fibre de bagasse, une fibre de miscanthus.

Le pourcentage massique de sous-produit fibreux dans le mélange peut être compris entre 10% et 60%, par exemple peut être compris entre 20% et 40%.

La pellicule de café peut présenter une surface moyenne inférieure à 2 cm², voire inférieure à 1,5 cm².

Au moins 95% des fibres présentes dans la poussière textile peuvent présenter une longueur inférieure à 3 mm, voire une longueur inférieure à 2 mm.

Au cours de l'étape de raffinage, la pâte à papier peut être raffinée de sorte à présenter un degré Schopper-Riegler compris entre 55 °SR et 100 °SR, par exemple compris entre 65 °SR et 85 °SR.

La pâte cellulosique peut être issue de la cuisson d'au moins une fibre de plante annuelle, le procédé comprenant en outre au moins une étape préalable au mélange parmi une cuisson, un défilage, un lavage et un blanchiment de la fibre de plante annuelle en vue d'obtenir la pâte cellulosique.

Le procédé peut comprendre en outre une étape postérieure au raffinage d'épuration de la pâte à papier.

Le procédé peut comprendre en outre une étape postérieure au raffinage d'ajout d'un additif dans la pâte à papier. L'additif peut comprendre l'un au moins parmi un agent de rétention, un agent de résistance à l'état sec, un agent de résistance à l'état humide, un agent de collage, des charges minérales, un colorant.

Selon un deuxième aspect, la présente demande concerne un procédé de préparation d'un objet en cellulose moulée, comprenant les étapes suivantes :
- préparation d'une pâte à papier au moyen d'un procédé selon le premier aspect ;
- moulage de la pâte à papier ; et
- séchage de la pâte à papier moulée de sorte à obtenir un objet en cellulose moulée.

Selon un troisième aspect, la présente demande concerne un procédé de préparation d'une bobine de papier, comprenant les étapes suivantes :
- préparation d'une pâte à papier au moyen d'un procédé selon le premier aspect ;
- alimentation d'une caisse de tête d'une machine à papier avec la pâte à papier ;
- égouttage progressif de la pâte à papier sur une table de formation ;
- séchage de la pâte à papier égouttée de manière à obtenir une bande de papier ; et
- enroulement de la bande de papier sur un mandrin de manière à obtenir une bobine de papier.

Le procédé de préparation d'une bobine de papier peut comprendre en outre une étape d'application d'au moins une couche fonctionnelle sur la pâte à papier égouttée et séchée, par exemple parmi une couche d'amidon, une couche barrière, une couche scellante, une couche micro-pigmentée. L'étape d'application d'au moins une couche fonctionnelle peut être réalisée préalablement à l'enroulement. L'étape d'application d'au moins une couche fonctionnelle peut être réalisée sur une seule des deux faces, ou en variante sur les deux faces, de la bande de papier.

Selon un quatrième aspect, la présente demande concerne une pâte à papier préparée au moyen du procédé selon le premier aspect.

La pâte à papier peut présenter un degré Schopper-Riegler compris entre 55 °SR et 100 °SR, par exemple compris entre 65 °SR et 85 °SR.

Selon un cinquième aspect, la présente demande concerne un objet en cellulose moulée obtenu au moyen du procédé selon le deuxième aspect.

Selon un sixième aspect, la présente demande concerne un papier d'emballage obtenu au moyen du procédé selon le troisième aspect.

Le papier d'emballage peut présenter un grammage compris entre 10 g/m² et 50 g/m², par exemple compris entre 18 g/m² et 25 g/m².

Selon un septième aspect, la présente demande concerne un emballage comprenant un papier d'emballage selon le sixième aspect ou un objet en cellulose moulée selon le cinquième aspect.

### DESCRIPTION DES FIGURES

La figure 1 représente un schéma bloc d'un procédé de préparation d'une pâte à papier selon un premier mode de réalisation.
La figure 2 représente un schéma bloc d'un procédé de préparation d'une pâte à papier selon un deuxième mode de réalisation compatible avec le premier mode de réalisation.
La figure 3 représente un schéma bloc d'un procédé de préparation d'un objet en cellulose moulée selon un mode de réalisation, à partir d'une pâte à papier.
La figure 4 représente un schéma bloc d'un procédé de préparation d'une bobine de papier selon un premier mode de réalisation, à partir d'une pâte à papier.
La figure 5 représente un schéma bloc d'un procédé de préparation d'une bobine de papier selon un deuxième mode de réalisation, à partir d'une pâte à papier.
La figure 6 représente la distribution de la longueur des fibres textiles broyées pour deux échantillons.
La figure 7 représente la distribution de la longueur de poussière textile pour un échantillon.

Sur l'ensemble des figures, les éléments similaires portent des références identiques.

### DESCRIPTION DETAILLEE

### Procédé de fabrication

Un procédé de préparation d'une pâte à papier, illustré à titre d'exemple non limitatif en figure 1, comprend les étapes suivantes :
- mélange E10 d'un pourcentage massique d'un sous-produit fibreux 10 avec un pourcentage massique complémentaire d'une pâte cellulosique 20, dans lequel le sous-produit fibreux 10 comprend l'une au moins parmi une pellicule de café issue d'une torréfaction de grains de café, la pellicule de café comprenant un pourcentage massique de composés hydrosolubles supérieur à 15% et une teneur massique en eau inférieure à 20%, et une poussière textile présentant une longueur inférieure à 5 mm ; et
- raffinage E20 du mélange pour obtenir la pâte à papier.

La pâte à papier ainsi préparée incorpore un sous-produit fibreux 10, qui correspond à un déchet industriel non valorisé, généré dans le cas de la pellicule de café lors d'une torréfaction de grains de café, et dans le cas de la poussière textile lors d'une production ou d'une transformation d'un produit textile. Le papier est donc fabriqué avec un impact environnemental réduit. En outre, l'utilisation du sous-produit fibreux 10 ne dégrade pas les propriétés visuelles ou mécaniques du papier.

Lorsque le sous-produit fibreux 10 est la pellicule de café, la pellicule de café brute, c'est-à-dire directement issue de la torréfaction et qui présente donc un pourcentage massique de composés hydrosolubles supérieur à 15% et une teneur massique en eau inférieure à 20%, peut être mélangée avec la pâte cellulosique 20, sans avoir subi de traitement chimique ou mécanique préalable, en particulier sans avoir été préalablement mélangée à de l'eau et broyée. Cela permet de simplifier et de diminuer le coût du procédé de préparation de la pâte à papier. En particulier, la pellicule de café utilisée pour le mélange n'a pas subi d'étape d'extraction de sa partie soluble, de broyage en présence d'eau ni de raffinage entre la torréfaction et le mélange. En outre, l'intégralité de la pellicule de café peut être utilisée en vue de son mélange, ce qui contribue également à diminuer le coût de la préparation de la pâte à papier.

Lorsque le sous-produit fibreux 10 est la poussière textile, la poussière textile brute, c'est-à-dire directement issue de la production ou de la transformation du produit textile et qui présente donc une longueur inférieure à 5 mm, peut être mélangée avec la pâte cellulosique 20, sans avoir subi de traitement chimique ou mécanique préalable. La poussière textile peut également correspondre au résultat de l'effilochage de produits textiles. Cela permet de simplifier et de diminuer le coût du procédé de préparation de la pâte à papier. En particulier, la poussière textile utilisée pour le mélange n'a pas subi d'étape de découpe, de déchiquetage, de défibrage ni de raffinage préalablement au mélange. En outre, l'intégralité de la poussière textile peut être utilisée en vue de son mélange, ce qui contribue également à diminuer le coût de la préparation de la pâte à papier. Enfin, du fait de la faible longueur de la poussière textile, la présence de poussière textile dans le mélange permet son utilisation dans un papier présentant un grammage réduit et permet un raffinage E20 du mélange pour obtenir un même niveau de raffinage qui est moins coûteux en énergie qu'un raffinage d'un mélange qui comprendrait une fibre textile.

De manière alternative, la poussière textile peut comprendre un broyat textile, c'est-à-dire des fibres textiles broyées. Le broyat textile est obtenu par broyage ou micronisation d'un effiloché textile, c'est-à-dire de fibres textiles détissées pour être individualisées. Le broyat textile comprend alors des fibres dont la longueur de fibres inférieure à 5 mm.

La poussière textile peut être caractérisée par des méthodes optiques réalisées en laboratoire, par exemple à l'aide d'un appareil de mesure de fibres tel que l'appareil Lorentzen & Wettre Fiber Tester Plus commercialisé par ABB Group. Une telle caractérisation permet d'évaluer la longueur des fibres, la largeur des fibres, la quantité de fines (particules de longueur inférieure à 0,2 mm), le facteur de forme, la quantité de macrofibrilles et la grossièreté par analyse d'image. La dimension des fibres de la poussière textile est bien entendu déterminée avant l'étape de mélange E10.

D'autres méthodes de mesure de la dimension des fibres textiles peuvent être mises en oeuvre, la longueur et la largeur des fibres étant des grandeurs objectives.

Enfin, le raffinage E20 commun du mélange du sous-produit fibreux 10 et de la pâte cellulosique 20 pour obtenir la pâte à papier procure un gain énergétique par rapport à un raffinage séparé de la pâte cellulosique 20 et du sous-produit fibreux 10 en amont de leur mélange E10. En outre, un tel raffinage E20 commun du mélange permet de mieux préserver la longueur des fibres de la pâte cellulosique 20 utilisée pour un même niveau de raffinage, notamment dans le cas d'une pâte issue d'une cuisson d'une fibre de bois, par rapport à un raffinage séparé de la pâte cellulosique 20 et des sous-produits fibreux 10. De plus, la présence de pellicule de café dans le mélange permet un raffinage E20 plus rapide, donc moins coûteux en énergie, qu'un raffinage d'une pâte cellulosique 20 seule.

### Pellicule de café

Le terme « pellicule de café », ou pellicule argentée, désigne un sous-produit fibreux 10 issu de la torréfaction des grains de café. Elle correspond à une fine membrane qui entoure le grain de café avant qu'il ne soit torréfié.

Le pourcentage massique de composés hydrosolubles dans la pellicule de café brute, à savoir directement issue du procédé de fabrication en l'absence de traitements chimiques ou mécaniques ultérieurs, est classiquement supérieur à 15%, voire supérieur à 20%, et inférieur à 60%, voire inférieur à 30%.

La teneur massique en eau dans la pellicule de café brute est classiquement inférieure à 20%, voire inférieure à 15% voire inférieure à 10%.

Une pellicule de café brute présente classiquement une surface moyenne inférieure à 2 cm², voire inférieure à 1,5 cm².

Une pellicule de café brute présente classiquement une épaisseur moyenne comprise entre 20 micromètres et 80 micromètres, en particulier comprise entre 40 micromètres et 60 micromètres.

### Poussière textile

Le terme « fibre textile » désigne un sous-produit issu de la production ou la transformation de produits textiles. Elle provient généralement de chutes de coupe de matière textile. La poussière textile brute, à savoir directement issue de la production ou la transformation de produits textiles en l'absence de traitements chimiques ou mécaniques ultérieurs, présente une longueur supérieure à 5 mm, en général supérieure à 10 mm.

Le terme « poussière textile » désigne un sous-produit fibreux 10 issu de la production, l'utilisation ou la transformation de produits textiles et se présente généralement sous la forme d'une particule de plus petite dimension qu'une fibre textile. Une poussière textile présente une longueur inférieure à 5 mm.

Au moins 95% des fibres présentes dans la poussière textile, en particulier dans la poussière textile brute, peut présenter une longueur inférieure à 3 mm. En d'autres termes, au moins 95% des particules correspondant aux poussières textiles présentent une longueur inférieure à 3 mm. Une longueur moyenne des fibres présentes dans la poussière textile brute peut être inférieure à 2 mm, voire inférieure à 1 mm.

Au moins 95% des fibres présentes dans la poussière textile brute peut présenter une largeur inférieure à 40 micromètres. Une largeur moyenne des fibres présentes dans la poussière textile brute peut être inférieure à 35 micromètres, voire inférieure à 25 micromètres. On définit par valeur « moyenne » la moyenne calculée sur un ensemble de mesures du paramètre (largeur ou longueur) obtenues par analyse optique sur les fibres d'un échantillon.

Un exemple de caractérisation d'échantillons de poussières textiles de premier type (poussière textile comprenant un broyat textile résultat d'un effilochage du produit textile) ou de deuxième type (poussière textile issue de la production du produit textile) est illustré sur le tableau ci-dessous :

| | Longueur moyenne (mm) | Largeur moyenne (µm) | Taux de fines (%) |
|---|---|---|---|
| 1^{er} type- échantillon n°1 | 0,682 | 22,73 | 15,87 |
| 1^{er} type- échantillon n°2 | 0,530 | 24,10 | 24,47 |
| 1^{er} type- échantillon n°3 | 0,732 | 23,27 | 22,77 |
| 1^{er} type- échantillon n°4 | 0,993 | 22,83 | 10,90 |
| 1^{er} type- échantillon n°5 | 0,538 | 23,45 | 19,45 |
| 2^{ème} type- échantillon n°1 | 1,353 | 22,57 | 45,47 |
| 2^{ème} type- échantillon n°2 | 0,907 | 22,33 | 30,07 |

Le taux de fine correspond au rapport entre le nombre de fines et le nombre de fibres mesuré sur l'échantillon. Un exemple de répartition des fibres en fonction de la classe de longueur de fibres pour ces mêmes échantillons est donné sur le tableau ci-dessous :

| | Répartitions des fibres en fonction de la classe de longueur de fibres (%) | | | |
|---|---|---|---|---|
| | [0,2 mm - 0,5 mm] | [0,5 mm - 1,5 mm] | [1,5 mm - 3 mm] | [3 mm - 5 mm] |
| 1^{er} type- échantillon n°1 | 38,6 | 57,3 | 4,1 | 0,1 |
| 1^{er} type- échantillon n°2 | 56,0 | 43,1 | 0,8 | 0,0 |
| 1^{er} type- échantillon n°3 | 41,4 | 50,5 | 7,6 | 0,5 |
| 1^{er} type- échantillon n°4 | 20,6 | 62,2 | 16,7 | 0,5 |
| 1^{er} type- échantillon n°5 | 53,2 | 46,3 | 0,6 | 0,1 |
| 2^{ème} type- échantillon n°1 | 17,3 | 42,5 | 36,7 | 3,5 |
| 2^{ème} type- échantillon n°2 | 35,9 | 49,5 | 11,6 | 2,9 |

Un exemple de répartition des fibres en fonction de la classe de largeur de fibres pour ces mêmes échantillons est donné sur le tableau ci-dessous :

| | Répartitions des fibres en fonction de la classe de largeur de fibres (%) | | | | |
|---|---|---|---|---|---|
| | [0 - 20 µm] | [20- 25 µm] | [25- 30 µm] | [30- 40 µm] | [40- 80 µm] |
| 1^{er} type- échantillon n°1 | 19,4 | 49,8 | 24,3 | 6,0 | 0,5 |
| 1^{er} type- échantillon n°2 | 11,6 | 40,9 | 33,4 | 13,3 | 0,8 |
| 1^{er} type- échantillon n°3 | 14,3 | 48,6 | 28,6 | 8,1 | 0,4 |
| 1^{er} type- échantillon n°4 | 17,9 | 52,3 | 24,5 | 5,0 | 0,4 |
| 1^{er} type- échantillon n°5 | 12,8 | 49,3 | 31,4 | 6,2 | 0,3 |
| 2^{ème} type- échantillon n°1 | 31,5 | 40,6 | 19,6 | 7,0 | 1,3 |
| 2^{ème} type- échantillon n°2 | 29,2 | 41,6 | 20,5 | 7,4 | 1,3 |

Un pourcentage de fibres présentes dans la poussière textile brute présentant une longueur inférieure à 0,2 mm peut être supérieur à 20%, voire supérieur à 25%. Les figures 6 et 7 illustrent une telle répartition pour les échantillons n°1 et n°2 du premier type de poussières textiles, et pour l'échantillon n°1 du deuxième type de poussières textiles.

La teneur massique en eau dans la poussière textile brute est classiquement inférieure à 20%, voire inférieure à 10%.

### Sous-produit fibreux

Le sous-produit fibreux 10 utilisé pour le mélange E10 avec la pâte cellulosique 20 peut correspondre à un amas de pellicules de café ou à un amas de poussières textiles, par exemple sous la forme de bourre textile.

Le sous-produit fibreux 10 utilisé pour le mélange E10 avec la pâte cellulosique 20 peut comprendre un sous-produit fibreux 10 d'un seul type, ou en variante un mélange de différents sous-produits fibreux 10. Par exemple, le sous-produit fibreux 10 utilisé pour le mélange peut comprendre uniquement des pellicules de café, ou uniquement des poussières textiles, ou en variante peut comprendre un mélange de pellicules de café et de poussières textiles.

### Pâte cellulosique

Le terme « pâte cellulosique » désigne toute pâte qui peut être utilisée pour fabriquer du papier. La pâte cellulosique 20 peut être issue d'une cuisson d'une fibre et ne pas avoir subi de raffinage préalablement au mélange E10 avec le sous-produit fibreux 10.

La pâte cellulosique 20 peut être issue de la cuisson d'au moins l'une des fibres suivantes : une fibre de bois, une fibre de plante annuelle. Le terme « plante annuelle » désigne une plante qui accomplit son cycle de vie ou de récolte en une seule année ou une seule saison de croissance, souvent en moins de douze mois.

La fibre de bois peut inclure au moins l'une des fibres suivantes : une fibre de résineux, une fibre de feuillus. La fibre de plante annuelle peut inclure au moins l'une des fibres suivantes : une fibre de lin, une fibre de chanvre, une fibre de jute, une fibre de riz, une fibre de bagasse, une fibre de miscanthus.

La pâte cellulosique 20 peut ainsi être obtenue par exemple en isolant les fibres de cellulose contenues dans du bois ou dans une plante annuelle.

La pâte cellulosique 20 utilisée pour le mélange E10 peut être issue de la cuisson d'une seule fibre ou d'un mélange de plusieurs fibres parmi les fibres de bois et/ou de plante annuelle. Le (ou les) type de fibres utilisé pour obtenir la pâte cellulosique 20 peut être choisi en fonction du coût de la fibre et/ou des propriétés souhaitées pour le papier. Par exemple, la pâte cellulosique 20 utilisée pour le mélange peut être une pâte issue de la cuisson uniquement de fibres de bois, ou être un mélange d'une pâte issue de la cuisson de fibres de bois et d'une pâte issue de la cuisson de fibres de lin ou de chanvre. Une pâte cellulosique 20 issue de la cuisson de fibres de bois peut être utilisée pour une large gamme d'applications, par exemple pour des papiers d'impression, des cartons, des emballages. Une pâte cellulosique 20 issue de la cuisson de fibres de plante annuelle peut telle que du lin ou du chanvre être utilisée pour un papier présentant une grande longévité, avec un impact environnemental plus faible.

### Mélange

Le pourcentage massique de sous-produit fibreux 10 dans le mélange peut être compris entre 10% et 60%, par exemple peut être compris entre 20% et 50%, par exemple peut être compris entre 30% et 40%, ou peut être égal à n'importe quelle valeur comprise dans ces plages. De tels pourcentages massiques permettent d'aboutir à une pâte à papier, puis à un papier, présentant des propriétés physiques satisfaisantes, par exemple des propriétés satisfaisantes de résistance mécanique, de transformation, de résistance à la traction et/ou de longévité. La pâte à papier issue de ce procédé peut être exploitée pour préparer du papier convenant à plusieurs utilisations, par exemple un objet en cellulose moulée ou un papier d'emballage.

Le pourcentage massique représente la masse d'un composant par rapport à la masse totale d'un mélange ou d'une solution. Par exemple, un pourcentage massique de 30% de sous-produit fibreux 10 signifie qu'il y a 30 kg de sous-produit fibreux 10 dans 100 kg du mélange total de sous-produit fibreux 10 et de pâte cellulosique 20. Il y aura donc dans ce cas 70 kg de pâte cellulosique 20 dans les 100 kg de mélange total.

Par exemple, le mélange peut comprendre un pourcentage massique de pellicule de café égal à 30% et un pourcentage massique de pâte cellulosique 20, par exemple issue de la cuisson de fibres de bois égal, à 70%. Les pellicules de café présentes dans le mélange auront alors une masse totale correspondant à 30% de la masse totale du mélange. En variante, le mélange peut comprendre un pourcentage massique de pellicule de café égal à 50% et un pourcentage massique de pâte cellulosique 20, par exemple issue de la cuisson de fibres de bois égal, égal à 50%. En variante, le mélange peut comprendre un pourcentage massique de poussière textile égal à 30% et un pourcentage massique de pâte cellulosique 20, par exemple issue de la cuisson de fibres de bois égal, égal à 70%. Les poussières textiles présentes dans le mélange auront alors une masse totale correspondant à 30% de la masse totale du mélange. En variante, le mélange peut comprendre un pourcentage massique de poussière textile égal à 50% et un pourcentage massique de pâte cellulosique 20, par exemple issue de la cuisson de fibres de bois égal, égal à 50%.

Le pourcentage massique de sous-produit fibreux 10 peut être adapté en fonction du grammage du papier souhaité. Par exemple, pour un papier présentant un grammage inférieur à 25 g/m², le pourcentage massique de sous-produit fibreux 10 peut être inférieur à 30%, et pour un papier présentant un grammage supérieur à 40 g/m², le pourcentage massique de sous-produit fibreux 10 peut être supérieur à 30%.

### Raffinage

Le raffinage E20 est un traitement mécanique qui permet de raccourcir, d'hydrater et de fibriller les fibres présentes dans le mélange, en exerçant des forces de compression et de cisaillement sur les fibres du mélange. Les fibrilles contribuent à augmenter les liaisons entre fibres, et la coupe qui diminue la longueur des fibres permet d'améliorer leur répartition dans la pâte à papier puis le papier en résultant. La pâte à papier raffinée est ainsi plus adaptée à la préparation d'un objet en cellulose moulée ou d'une bande de papier, en vue de l'obtention d'un papier tel qu'un papier d'emballage.

Le raffinage E20 peut être réalisé dans un ou plusieurs raffineur double disques et/ou une ou plusieurs raffineurs coniques, par exemple au moyen d'un raffineur Claflin à flux continu et/ou au moyen d'une pile raffineuse telle qu'une pile Jones.

Un raffineur double disques comprend un disque fixe et un disque mobile, entre lesquels le mélange est compressé et cisaillé en vue du raccourcissement des fibres qu'il contient. Une pile raffineuse comprend un cylindre et une ou plusieurs lames rotatives, entre lesquelles le mélange passe et est coupé en vue du raccourcissement des fibres qu'il contient.

Des paramètres du raffinage E20, tel que l'effet de cisaillement appliqué ou la durée de raffinage, sont adaptés pour préserver la longueur et les propriétés des fibres du mélange en fonction du degré Schopper-Riegler souhaité. Ainsi, la pâte à papier comprenant les fibres raffinées peut par la suite être facilement égouttée E62 et efficacement retenue sur la toile de formation.

Le degré Schopper-Riegler (°SR) indique la vitesse à laquelle l'eau peut être extraite d'une suspension de pâte à papier diluée. La mesure du degré Schopper-Riegler est réalisée en fin de raffinage E20, au moyen de tout appareil approprié, par exemple au moyen d'un appareil conforme à la norme ISO 5267-1 :2000.

La pâte à papier peut présenter un degré Schopper-Riegler compris entre 55 °SR et 100 °SR, par exemple compris entre 65 °SR et 85 °SR, par exemple compris entre 70 °SR et 80 °SR, par exemple égal à environ 75 °SR. De telles plages de degré Schopper-Riegler correspondent à de bonnes propriétés physiques de la pâte à papier, notamment en vue de son moulage E51 et de son séchage E52 pour fabriquer l'objet en cellulose moulée ou en vue de son égouttage E62 pour fabriquer la bande de papier.

Lorsque le sous-produit fibreux 10 comprend une pellicule de café, le raffinage E20 peut être effectué pendant une durée de raffinage inférieure à 1h30, par exemple comprise entre 45 minutes et 1h15. La durée de raffinage d'un mélange comprenant une pellicule de café et une pâte cellulosique 20 peut être inférieure à la durée d'un raffinage d'une pâte cellulosique 20 seule. Par exemple, pour un mélange comprenant un pourcentage massique de pellicule de café égal à 50% et un pourcentage massique de pâte cellulosique 20 issue de la cuisson de fibres de bois égal à 50%, une durée de raffinage pour obtenir un degré Schopper-Riegler de 75 °SR peut être égal à environ 50 minutes, alors que la durée de raffinage serait d'environ 75 minutes pour une pâte cellulosique seule. La présence de pellicules de café dans le mélange permet donc de diminuer la durée de raffinage, donc l'énergie consommée par le raffinage E20. Plus le pourcentage massique de pellicule de café dans le mélange est important, plus la durée de raffinage est réduite pour obtenir le même niveau de raffinage, c'est-à-dire le même degré Schopper-Riegler. En outre, pour un même niveau de raffinage, la longueur moyenne des fibres dans le mélange raffiné comprenant de la pellicule de café est supérieure à la longueur moyenne des fibres dans la pâte cellulosique qui serait raffinée seule. La présence de pellicule de café permet donc de préserver la longueur des fibres, pour un même niveau de raffinage. Cela permet une conservation des propriétés mécaniques du papier obtenu à partir de cette pâte à papier. Par exemple, pour un degré Schopper-Riegler égal à 73 °SR, la longueur moyenne des fibres de la pâte à papier raffinée à partir d'un mélange E10 de pellicule de café et de pâte cellulosique 20 peut être comprise entre 0,9 mm et 1,3 mm, contre une longueur inférieure à 1 mm pour une pâte cellulosique raffinée seule, et une proportion de fibres de longueur supérieure à 1,5 mm est augmentée. La fibrillation est également améliorée.

Lorsque le sous-produit fibreux 10 comprend une poussière textile, le raffinage E20 peut être effectué pendant une durée de raffinage supérieure à 45 minutes, par exemple comprise entre 1h et 2h. La durée de raffinage d'un mélange comprenant une poussière textile et une pâte cellulosique 20 peut être sensiblement équivalente à la durée de raffinage d'une pâte cellulosique seule. Par exemple, pour un mélange comprenant un pourcentage massique de poussière textile égal à 30% et un pourcentage massique de pâte cellulosique 20 issue de la cuisson de fibres de bois égal à 70%, une durée de raffinage pour obtenir un degré Schopper-Riegler de 75 °SR peut être égal à environ 1h. Pour un même niveau de raffinage, la longueur moyenne des fibres dans le mélange raffiné comprenant de la poussière textile est supérieure à la longueur moyenne des fibres dans la pâte cellulosique qui serait raffinée seule. La présence de poussière textile permet donc de préserver la longueur des fibres, pour un même niveau de raffinage. Cela permet une conservation des propriétés mécaniques du papier obtenu à partir de cette pâte à papier. Par exemple, pour un degré Schopper-Riegler égal à 70 °SR, la longueur moyenne des fibres de la pâte à papier raffinée à partir d'un mélange E10 de poussière textile et de pâte cellulosique 20 peut être comprise entre 1,1 mm et 1,5 mm, contre une longueur inférieure à 1 mm pour une pâte cellulosique raffinée seule, et une proportion de fibres de longueur supérieure à 1,5 mm est augmentée. La fibrillation est également améliorée.

Le raffinage E20 peut être réalisé à une concentration de fibres sèches comprise entre 2% et 6%, par exemple comprise entre 3% et 5%. Les fibres sèches correspondent à l'ensemble des fibres du sous-produit fibreux 10 et des fibres de la pâte cellulosique 20 contenues dans la pâte à papier. La concentration correspond à la masse des fibres sèches, exprimée en grammes, rapportée à au volume total du mélange des fibres sèches et du liquide, en particulier de l'eau, présent dans la pâte à papier, exprimé en litres. L'ensemble est exprimé en pourcentages. Par exemple, une concentration de fibres sèches de 4%, c'est-à-dire de 40 g/L, correspond à une masse de fibres sèches de 40 g présente dans un volume de 1 L de pâte à papier.

Un ou plusieurs raffinages supplémentaires peuvent être réalisés, par exemple dans un raffineur double disques et/ou un raffineur conique. Le mélange peut subir une ou plusieurs fois chaque raffinage supplémentaire, en fonction des propriétés finales souhaitées de la pâte à papier et du papier souhaitées.

### Epuration

Le procédé peut comprendre en outre une étape postérieure au raffinage E20 d'épuration E30 de la pâte à papier. L'épuration E30 permet d'éliminer des impuretés, agglomérats ou particules de grande taille susceptibles d'être présents dans la pâte à papier, tels que des résidus de grains de café du sous-produit de torréfaction. Une telle épuration E30 permet d'améliorer l'homogénéité du papier et de réduire d'éventuels risques de casse machine ou autres problèmes de fabrication du papier du fait de ces impuretés.

Un ou plusieurs raffinages supplémentaires peuvent par exemple avoir lieu après l'épuration E30.

### Ajout d'un additif

Le procédé peut comprendre en outre une étape postérieure au raffinage E20 d'ajout d'un additif E40 dans la pâte à papier. L'ajout d'un ou plusieurs additifs E40 permet d'améliorer des propriétés de la pâte à papier et/ou du papier, par exemple pour faciliter la fabrication ultérieure de la bobine de papier ou de l'objet en cellulose moulée.

L'additif peut comprendre l'un au moins parmi un agent de rétention, un agent de résistance à l'état sec, un agent de résistance à l'état humide, un agent de collage, des charges minérales, un colorant.

L'ajout de l'additif E40 peut par exemple avoir lieu après l'épuration E30, et avant ou après un ou plusieurs raffinages supplémentaires.

### Fabrication de la pâte cellulosique

Ainsi qu'illustré à titre d'exemple non limitatif en figure 2, le procédé peut comprendre en outre au moins une étape préalable au mélange E10 parmi une cuisson E1, un défilage E2, un lavage E3 et un blanchiment E4 de la fibre de bois ou de plante annuelle en vue d'obtenir la pâte cellulosique 20. En particulier, lorsque la pâte cellulosique 20 est issue de la cuisson d'au moins une fibre de plante annuelle telle qu'une fibre de lin ou une fibre de chanvre, le procédé peut comprendre en outre au moins une étape préalable au mélange E10 parmi une cuisson E1, un défilage E2, un lavage E3 et un blanchiment E4 de la fibre de plante annuelle en vue d'obtenir la pâte cellulosique 20.

La cuisson E1 de la fibre peut être réalisée dans un lessiveur. Des paramètres de cuisson E1, tels qu'une durée de cuisson, une pression de cuisson et/ou une composition d'une solution de cuisson, peuvent être adaptés en fonction de la nature de la fibre à cuire et des propriétés de la pâte cellulosique 20 souhaitée.

Le défilage E2 peut être réalisé dans une pile défileuse. Le défilage E2 permet un raccourcissement initial des fibres. Des paramètres du défilage E2, tels qu'une durée de défilage, peuvent être adaptés en fonction de la nature de la fibre à défiler et des propriétés de la pâte cellulosique 20 souhaitée.

Le lavage E3 peut comprendre une extraction de liqueurs noires et/ou une extraction de liqueurs de lavage. Les liqueurs de lavage peuvent comprendre un mélange d'eau de lavage et d'hydroxyde de sodium (NAOH). Le lavage E3 peut être réalisé pendant et/ou après le défilage E2.

Le blanchiment E4 peut être réalisé en blanchisseuse, et permet d'éclaircir et/ou de purifier la pâte cellulosique 20, tout en préservant ses fibres.

### Procédé de préparation d'un objet en cellulose moulée

Un procédé de préparation d'un objet en cellulose moulée, illustré à titre d'exemple non limitatif en figure 3, comprend les étapes suivantes :
- préparation d'une pâte à papier au moyen d'un procédé tel que décrit ci-dessus ;
- moulage E51 de la pâte à papier ; et
- séchage E52 de la pâte à papier moulée de sorte à obtenir un objet en cellulose moulée.

Le procédé de préparation d'un objet en cellulose moulée décrit ci-dessus comprend des avantages similaires au procédé de préparation d'une pâte à papier décrit ci-dessus. En particulier, il permet de préparer un objet en cellulose moulée en utilisant un sous-produit fibreux 10 sans traitement préalable du sous-produit fibreux 10 et avec un raffinage E20 du mélange moins coûteux en énergie et préservant mieux la longueur des fibres, pour une vaste gamme de grammages de l'objet en cellulose moulée. Cela rend le procédé de préparation de l'objet en cellulose moulée plus simple, moins couteux, et diminue son impact environnemental.

Un objet en cellulose moulée peut être obtenu au moyen d'un procédé de préparation d'un objet en cellulose moulée tel que décrit ci-dessus. L'objet en cellulose moulée peut par exemple être une barquette en cellulose.

### Procédé de préparation d'une bobine de papier

Un procédé de préparation d'une bobine de papier, illustré à titre d'exemple non limitatif en figure 4, comprenant les étapes suivantes :
- préparation d'une pâte à papier au moyen d'un procédé tel que décrit ci-dessus ;
- alimentation E61 d'une caisse de tête d'une machine à papier avec la pâte à papier ;
- égouttage E62 progressif de la pâte à papier sur une table de formation ;
- séchage E63 de la pâte à papier égouttée de manière à obtenir une bande de papier ; et
- enroulement E64 de la bande de papier sur un mandrin de manière à obtenir une bobine de papier.

Le procédé de préparation d'une bobine de papier décrit ci-dessus comprend des avantages similaires au procédé de préparation d'une pâte à papier décrit ci-dessus. En particulier, il permet de préparer une bobine de papier en utilisant un sous-produit fibreux 10 sans traitement préalable du sous-produit fibreux 10 et avec un raffinage E20 du mélange moins coûteux en énergie et préservant mieux la longueur des fibres, pour une vaste gamme de grammages de la bande de papier enroulée sur le mandrin. Cela rend le procédé de préparation de la bobine de papier plus simple, moins couteux, et diminue son impact environnemental.

Une machine à papier peut comprendre une caisse de tête, une table de formation, et une ou plusieurs presses. La caisse de tête permet de déverser la pâte à papier de manière contrôlée et homogène sur la table de formation en vue de son égouttage E62. La table de formation comprend une toile de formation qui transporte la pâte et permet l'égouttage E62 de l'eau, des rouleaux de table qui guident et tendent la toile de formation, et des boîtes d'aspiration qui aspirent l'eau de la pâte à papier. La ou les presses servent à éliminer l'eau de la pâte de papier par compression. La ou les presses peuvent comprendre des feutres de presse, des rouleaux de presse, des boîtes d'aspiration, etc.

Le cas échéant, le procédé de fabrication d'une bobine de papier décrit ci-dessus peut comprendre une étape de dilution de la pâte à papier obtenue au moyen du procédé de préparation d'une pâte à papier tel que décrit ci-dessus, afin d'obtenir la concentration de fibres sèches souhaitée avant l'alimentation E61 de la caisse de tête.

L'égouttage E62 progressif de la pâte à papier peut être réalisé sur une table plate de formation.

Le séchage E63 de la pâte à papier peut être réalisé dans une section de presses et de sècherie. Le séchage E63 permet de stabiliser la pâte à papier en une bande continue de papier.

L'enroulement E64 de la bande de papier peut être réalisée au moyen d'une enrouleuse, en vue de former la bobine de papier.

Les éventuelles étapes d'épuration E30 et/ou d'ajout d'un additif E40 ont lieu après le raffinage E20 et avant l'alimentation E61 de la caisse de tête avec la pâte à papier. Un ou plusieurs raffinages supplémentaires peuvent avoir lieu après l'épuration E30 et avant l'alimentation E61 de la caisse de tête avec la pâte à papier.

Le procédé de préparation de la bobine de papier peut comprendre en outre une étape d'application d'au moins une couche fonctionnelle E65 sur la pâte à papier égouttée et séchée, ou couchage. L'application d'au moins une couche fonctionnelle E65 permet d'améliorer les propriétés du papier obtenu à partir de la pâte à papier égouttée. L'au moins une couche fonctionnelle peut par exemple comprendre une couche d'amidon, une couche barrière, une couche scellante, et/ou une couche micro-pigmentée. En particulier, une ou plusieurs couches barrières peuvent être appliquées E65 pour protéger le papier contre l'eau, les graisses, l'huile et/ou l'oxygène.

L'étape d'application d'au moins une couche fonctionnelle E65 peut être réalisée en ligne, c'est-à-dire sans interruption du processus de fabrication, de sorte à optimiser la production de la bobine de papier. Alors, et ainsi qu'illustré à titre d'exemple non limitatif en figure 4, l'étape d'application d'au moins une couche fonctionnelle E65 peut être réalisée après l'étape de séchage E63 et le procédé peut comprendre en outre une étape de séchage supplémentaire E66 de la pâte à papier, le séchage supplémentaire E66 intervenant après l'application E65 de la couche fonctionnelle et avant l'enroulement E64 de la bande de papier sur le mandrin. En particulier, la couche fonctionnelle est appliquée E65 sur la bande de papier, puis la bande de papier est de nouveau séchée lors de l'étape de séchage supplémentaire E66, et enfin la bande de papier est enroulée E64 sur le mandrin.

En alternative ou en outre, l'étape d'application d'au moins une couche fonctionnelle E65 peut être réalisée hors ligne. Dans ce cas, et ainsi qu'illustré à titre d'exemple non limitatif en figure 5, le procédé peut comprendre en outre une étape de déroulement E67 de la bande de papier réalisée après l'étape d'enroulement E64, puis l'étape d'application d'au moins une couche fonctionnelle E65, puis une étape de séchage supplémentaire E68, puis une étape d'enroulement supplémentaire E69 de la bande de papier sur un mandrin de manière à obtenir une bobine de papier.

L'étape d'application d'au moins une couche fonctionnelle E65 peut être réalisée sur une seule des deux faces, ou en variante sur les deux faces, de la bande de papier.

Un procédé de fabrication d'une feuille de papier comprend l'obtention d'une bobine de papier au moyen du procédé décrit ci-dessus, et une découpe de la bobine de papier de manière à obtenir la feuille de papier.

### Pâte à papier, papier, emballage

Une pâte à papier peut être obtenue au moyen d'un procédé de préparation d'une pâte à papier tel que décrit ci-dessus. La pâte à papier décrite est ainsi obtenue de manière plus simple, moins couteuse, et avec un impact environnemental réduit, par rapport à un procédé classique.
La pâte à papier comprend un mélange raffiné d'un pourcentage massique d'un sous-produit fibreux 10, telle que la pellicule de café ou la poussière textile, avec un pourcentage massique complémentaire de pâte cellulosique 20. La pâte à papier peut comprendre pourcentage massique de sous-produit fibreux 10 compris entre 10% et 60%, par exemple compris entre 20% et 50%, par exemple compris entre 30% et 40%.

La pâte à papier peut présenter un degré Schopper-Riegler compris entre 55 °SR et 100 °SR, par exemple compris entre 65 °SR et 85 °SR, par exemple compris entre 70 °SR et 80 °SR, par exemple égal à environ 77 °SR. De telles plages de degré Schopper-Riegler correspondent à de bonnes propriétés physiques de la pâte à papier, notamment en vue de son moulage E51 et de son séchage E52 pour fabriquer l'objet en cellulose moulée ou en vue de son égouttage E62 pour fabriquer la bande de papier puis le papier.

Un papier, en particulier un papier d'emballage, peut être obtenu au moyen d'un procédé de préparation d'une bobine de papier tel que décrit ci-dessus, avec les avantages décrits ci-dessus.

Le grammage d'un papier correspond au rapport entre le poids et la surface du papier. Le grammage peut être mesuré au moyen de tout appareil approprié, par exemple au moyen d'une cisaille circulaire 100 cm². Le papier obtenu au moyen du procédé décrit ci-dessus peut présenter un grammage compris entre 10 g/m² et 50 g/m², par exemple compris entre 20 g/m² et 40 g/m², par exemple compris entre 18 g/m² et 25 g/m². Comme il ressort des exemples ci-dessous, le procédé permet d'obtenir des papiers présentant un grammage généralement compris entre 20 et 30 g/m², voire inférieur à 20 g/m². De tels grammages confèrent au papier de bonnes propriétés mécaniques et une facilité de manipulation pour l'utilisateur, et permettent des utilisations variées du papier, par exemple pour différents types d'emballages.

Le papier peut présenter une épaisseur comprise entre 40 et 60 micromètres.

La résistance à la traction d'un papier représente la force de traction nécessaire à la rupture du papier. La résistance à la traction peut être mesurée par tout appareil approprié, par exemple par un dynamomètre vertical. Le papier peut présenter une résistance à la traction mesurée dans une direction longitudinale du papier comprise entre 2 DaN/30mm et 8 DaN/30mm, par exemple comprise entre 5 DaN/30mm et 6 DaN/30mm. Le papier peut présenter une résistance à la traction mesurée dans une direction latérale du papier comprise entre 1 DaN/30mm et 5 DaN/30mm, par exemple comprise entre 2 DaN/30mm et 4 DaN/30mm, par exemple comprise entre 2,5 DaN/30mm et 3,5 DaN/30mm. De telles plages de résistance à la traction assurent une bonne résistance du papier pour son utilisation finale et les étapes de conversion.

Le papier peut présenter une résistance à la déchirure mesurée dans la direction longitudinale du papier comprise entre 150 mN et 250 mN, par exemple comprise entre 180 et 220 mN. Le papier peut présenter une résistance à la déchirure mesurée dans la direction latérale du papier comprise entre 150 mN et 250 mN, par exemple comprise entre 180 et 220 mN.

Le papier peut présenter un aspect visuel différenciant, par exemple avec des fragments de pellicule de café ou de poussière textile présentant une teinte différente du reste du papier, tout en conservant une homogénéité satisfaisante.

Un emballage peut comprendre un papier d'emballage tel que décrit ci-dessus ou un objet en cellulose moulée obtenu au moyen d'un procédé de préparation d'un objet en cellulose moulée tel que décrit ci-dessus.

Bien que le présent exposé ait été effectué en se référant à des modes de réalisation spécifiques, des modifications et des changements peuvent être effectués sur ces exemples sans sortir de sa portée générale. En particulier, des caractéristiques individuelles des différents modes de réalisation illustrés/mentionnés peuvent être combinées dans des modes de réalisation additionnels.

### Exemples

Les tableaux ci-dessous illustrent les caractéristiques de plusieurs papiers obtenus à partir de pellicules de café. Les ratios indiqués « XX - YY » avec XX+YY = 100 correspondent au pourcentage de sous-produit fibreux 10 (XX) - pourcentage de pâte cellulosique 20 (YY).

| | | | Papiers fabriqués à la main en laboratoire | | | | | | | |
|---|---|---|---|---|---|---|---|---|---|---|
| Caractéristiques | Norme | Unité | 10 -90 | | 20-80 | | 30-70 | | 50-50 | |
| Indice Schopper-Riegler (SR) | ISO 5267-1 | | 75 | | 74 | | 77 | | 82 | |
| Grammage | ISO 536 | g/m² | 21,9 | 31,0 | 21,8 | 30,8 | 22,3 | 30,9 | 21,9 | 30,7 |
| Perméabilité Bendtsen | ISO 5636-3 | ml/min | 22 | 6 | 77 | 18 | 17 | 5 | 73 | 14 |
| Déchirure | ISO 1974 | mN | 135 | 192 | 137 | 208 | 99 | 137 | 101 | 155 |
| Résistance traction | ISO1924-2 | daN/30mm | 5,3 | 7,3 | 3,9 | 6,7 | 4,4 | 6,0 | 3,0 | 4,9 |
| Allongement | ISO1924-2 | % | 1,7 | 1,9 | 1,3 | 1,6 | 1,2 | 1,2 | 0,8 | 1,0 |

| | | | Papiers fabriqués sur machine à papier | |
|---|---|---|---|---|
| Caractéristiques | Norme | Unité | **28 - 72** | |
| Indice Schopper-Riegler (SR) | ISO 5267-1 | | 70 | |
| Grammage | ISO 536 | g/m² | 24,5 | 19,1 |
| Perméabilité Bendtsen | ISO 5636-3 | ml/min | 69 | 165 |
| Déchirure | ISO 1974 | mN | 150 | 110 |
| Résistance traction | ISO1924-2 | daN/30mm | 5,0 | 3,4 |
| Allongement | ISO1924-2 | % | 1,5 | 1,4 |

Le tableau ci-dessous illustre les caractéristiques de plusieurs papiers obtenus à partir de poussières textiles. Les ratios XX - YY indiqués correspondent au pourcentage de sous-produit fibreux 10 (XX) - pourcentage de pâte cellulosique 20 (YY).

| | | | Papiers fabriqués à la main en laboratoire | | | | | | |
|---|---|---|---|---|---|---|---|---|---|
| Caractéristiques | Norme | Unité | 10-90 | 20-80 | 30-70 | | | 50-50 | |
| Indice Schopper-Riegler (SR) | ISO 5267-1 | | 74 | 76 | 55 | 75 | | 55 | 87 |
| Grammage | ISO 536 | g/m² | 24,9 | 25,3 | 19,4 | 19,3 | 24,8 | 19,7 | 19,2 |
| Perméabilité Bendtsen | ISO 5636-3 | ml/min | 78 | 80 | > 8800 | 928 | 151 | > 8800 | 44 |
| Déchirure | ISO 1974 | mN | 217 | 206 | 194 | 162 | 1159 | 152 | 81 |
| Résistance traction | ISO1924-2 | daN/30mm | 5,6 | 4,2 | 1,9 | 2,7 | 3,9 | 1,5 | 2,3 |
| Allongement | ISO1924-2 | % | 1,8 | 1,8 | 1,2 | 1,4 | 1,7 | 1,4 | 1,6 |

## Revendications

1. Procédé de préparation d'une pâte à papier, comprenant les étapes suivantes :
- mélange (E10) d'un pourcentage massique d'un sous-produit fibreux (10) avec un pourcentage massique complémentaire d'une pâte cellulosique (20), dans lequel le sous-produit fibreux (10) comprend l'une au moins parmi une pellicule de café issue d'une torréfaction de grains de café, la pellicule de café comprenant un pourcentage massique de composés hydrosolubles supérieur à 15% et une teneur massique en eau inférieure à 20%, et une poussière textile présentant une longueur inférieure à 5 mm ; et
- raffinage (E20) du mélange pour obtenir la pâte à papier.

2. Procédé selon la revendication 1, dans lequel la pâte cellulosique (20) est issue d'une cuisson d'au moins l'une des fibres suivantes : une fibre de bois, une fibre de plante annuelle.

3. Procédé selon la revendication 1 ou la revendication 2, dans lequel le pourcentage massique de sous-produit fibreux (10) dans le mélange est compris entre 10% et 60%, par exemple est compris entre 20% et 40%.

4. Procédé selon l'une quelconque des revendications 1 à 3, dans lequel la pellicule de café présente une surface moyenne inférieure à 2 cm², voire inférieure à 1,5 cm² et/ou au moins 95% des fibres présentes dans la poussière textile présente une longueur inférieure à 3 mm.

5. Procédé selon l'une des revendications 1 à 4, comprenant une étape préalable de broyage de fibres textiles de sorte à obtenir une poussière textile comprenant des fibres textiles broyées.

6. Procédé selon l'une quelconque des revendications 1 à 5, dans lequel, au cours de l'étape de raffinage (E20), la pâte à papier est raffinée de sorte à présenter un degré Schopper-Riegler compris entre 55 °SR et 100 °SR, par exemple compris entre 65 °SR et 85 °SR.

7. Procédé selon la revendication 2, dans lequel la pâte cellulosique (20) est issue de la cuisson d'au moins une fibre de plante annuelle, le procédé comprenant en outre au moins une étape préalable au mélange (E10) parmi une cuisson (E1), un défilage (E2), un lavage (E3) et un blanchiment (E4) de la fibre de plante annuelle en vue d'obtenir la pâte cellulosique (20).

8. Procédé selon l'une quelconque des revendications 1 à 7, comprenant en outre une étape postérieure au raffinage (E20) d'épuration (E30) de la pâte à papier.

9. Procédé selon l'une quelconque des revendications 1 à 8, comprenant en outre une étape postérieure au raffinage (E20) d'ajout d'un additif (E40) dans la pâte à papier, l'additif comprenant l'un au moins parmi un agent de rétention, un agent de résistance à l'état sec, un agent de résistance à l'état humide, un agent de collage, des charges minérales, un colorant.

10. Procédé de préparation d'un objet en cellulose moulée, comprenant les étapes suivantes :
- préparation d'une pâte à papier au moyen d'un procédé selon l'une quelconque des revendications 1 à 9 ;
- moulage (E51) de la pâte à papier ; et
- séchage (E52) de la pâte à papier moulée de sorte à obtenir un objet en cellulose moulée.

11. Procédé de préparation d'une bobine de papier, comprenant les étapes suivantes :
- préparation d'une pâte à papier au moyen d'un procédé selon l'une quelconque des revendications 1 à 9 ;
- alimentation (E61) d'une caisse de tête d'une machine à papier avec la pâte à papier ;
- égouttage (E62) progressif de la pâte à papier sur une table de formation ;
- séchage (E63) de la pâte à papier égouttée de manière à obtenir une bande de papier ; et
- enroulement (E64) de la bande de papier sur un mandrin de manière à obtenir une bobine de papier.

12. Procédé selon la revendication 11, comprenant en outre une étape d'application d'au moins une couche fonctionnelle (E65) sur la pâte à papier égouttée et séchée, par exemple parmi une couche d'amidon, une couche barrière, une couche scellante, une couche micro-pigmentée.

13. Pâte à papier préparée au moyen du procédé selon l'une quelconque des revendications 1 à 9, dans laquelle la pâte à papier présente un degré Schopper-Riegler compris entre 55 °SR et 100 °SR, par exemple compris entre 65 °SR et 85 °SR.

14. Papier d'emballage obtenu au moyen du procédé selon la revendication 11 ou la revendication 12, dans lequel le papier d'emballage présente un grammage compris entre 10 g/m² et 50 g/m², par exemple compris entre 18 g/m² et 25 g/m².

15. Emballage comprenant un papier d'emballage selon la revendication 14 ou un objet en cellulose moulée obtenu au moyen d'un procédé selon la revendication 10.
